# FASCICULE DE BREVET EUROPEEN

(11) **EP 0 100 287 B1**
(45) Date de publication et mention de la délivrance du brevet: **12.11.1986**
(21) Numéro de dépôt: 83420113.9
(22) Date de dépôt: 04.07.1983
(51) Int. Cl.: C22C 21/00

(54) **Alliages amorphes ou microcristallins à base d'aluminium**
Amorphe oder mikrokristalline Legierungen auf Aluminiumbasis
Amorphous or microcrystalline alloys based on aluminium

(30) Priorité: 06.07.1982 FR 8212404
(43) Date de publication de la demande: 08.02.1984
(73) Titulaire: CENTRE NATIONAL DE LA RECHERCHE SCIENTIFIQUE (CNRS), 75700 Paris (FR)
(72) Inventeur: Le Caer, Gérard, F-54000 Nancy (FR); Dubois, Jean-Marie, F-54340 Pompey (FR)
(74) Mandataire: Séraphin, Léon

## Description

L'invention se rapporte aux alliages à base d'AI essentiellement amorphes ou microcristallins.

Il existe de nombreux alliages à l'état amorphe, obtenus par refroidissement rapide à une vitesse en général supérieure à 10³ °C/sec. à partir d'un état désordonné (liquide ou vapeur). On connaît, en particulier, les alliages de type TᵢXⱼ, dans lesquels T représente un ou plusieurs métaux de transition (en particulier le fer) et X un ou plusieurs métalloïdes (ou non) tels que B, P, Si, C, AI avec i > 50 at.%. Dans ces alliages, l'AI intervient comme élément mineur dont la teneur en général de l'ordre de 10 at.%, ne dépasse pas 35 at.%.

Pour les alliages à base d'AI (contenant plus de 50 % at. AI) la littérature technique rapporte des tentatives d'obtention d'alliages amorphes qui ont été effectuées sur des alliages binaires contenant du Bi, du Cd, du Cu, du Ge, de l'In, du Mg, du Ni, du Pd, du Si, du Cr, de l'Ag ou du Zn, mais seuls quatre d'entre eux AI-Ge, AI-Pd, AI-Ni, AI-Cr se sont révélés très localement amorphes (régions visibles en microscopie électronique) et ce, pour de très grandes vitesses de refroidissement de l'ordre de 10⁹ à 10¹⁰ K/sec., très difficiles à atteindre industriellement - voir T.R. ANANTHARAMAN et al. - « Rapidly Quenched Metals III» - volume 1 - Editor B. Cantor, The Metals Society, Londres (1978) p. 126 et P. FURRER et WARLIMONT, Mat. Science and Eng., 28 (1977) p. 127.

Pour les alliages ternaires, des alliages amorphes ont été élaborés par A. INOUE et al (Journal of Mat. Science, 16, 1981, p. 1895) mais sont relatifs aux systèmes (Fe, Co, Ni)-Al-B pouvant contenir jusqu'à 60 at.% AI et en général de 15 à 45-50 at.% B.

Le document Fr-A-1 599990 décrit des alliages à base d'AI qui bien qu'obtenus avec une vitesse de refroidissement élevée (≃10⁵ à 10⁷ °C/sec) sont cristallisés. En effet, on y rencontre « une structure de grains plus fine et plus dure (page 2, ligne 15) ou encore des « colonnes de grains ayant un diamètre de l'ordre du micron (page 5, lignes 31-32) ou encore que « la structure désirée A est caractérisée par une structure dentritique très fine. « Ce document révèle donc l'existence d'alliages binaires AI-Fe (Co, Ni, Zr, Mo, W) microcristallisés et non amorphes.

Le document : Scripta Metallurgica, vol. 6, 1972, pages 241-246 fait état de l'obtention d'un alliage binaire AI-17,3 at.% Cu, à l'état amorphe, par refroidissement très rapide (5 · 10⁸ °C/sec.), à partir de l'état liquide.

Le document : Materials Engineering, Octobre 1981, pages 42-47, présente dans les Tableaux des pages 44 et 45, une liste d'alliages à base d'Al pouvant être obtenus à l'état amorphe, par refroidissement rapide, mais dont les quantités d'éléments d'alliages (en poids) sont inférieurs à 12 % environ, ce qui correspond à une valeur encore inférieure si elle est comptée en at.%.

L'invention concerne donc des alliages à base d'AI au moins ternaires et exempts de bore, que l'on peut obtenir à l'état essentiellement amorphe par refroidissement à des vitesses de l'ordre de 10⁵ à 10^{S} K/sec, qu'il est possible d'obtenir industriellement, à partir d'un état liquide ou gazeux et un procédé d'obtention d'alliages microcristallins à partir de la cristallisation desdits alliages à l'état amorphe.

Par alliage essentiellement amorphe, on entend un état dans lequel les atomes ne présentent aucun ordre à grande distance, caractérisé par des spectres de diffraction des rayons X larges et diffus, en l'absence de raies caractéristiques de l'état cristallisé; les examens en microscopie électronique correspondants montrent que plus de 80 % en volume de l'alliage est amorphe.

Par état microcristallin, on entend un alliage dans lequel 20 % du volume ou plus est à l'état cristallisé et dont la dimension moyenne des cristallites est inférieure à 1 000 nm, de préférence inférieure à 100 nm (1 000 À). Cette dimension moyenne est évaluée à partir de la largeur à mi-hauteur de la raie des plans denses de l'alliage, ou par microscopie électronique (en champ noir). Dans cet état, les raies de diffraction aux petits angles (θ < '22°) ont disparu.

L'invention concerne également un procédé d'obtention d'alliages microcristallins par traitement thermique de cristallisation comme indiqué dans la revendication 7.

Les alliages selon l'invention possèdent la composition chimique suivante définie par la formule : dans laquelle :
M représentant un ou plusieurs métaux choisis parmi Mn, Ni, Cu, Zr, Ti, V, Cr, Fe, Co avec
M' représentant le Mo et/ou le W avec
X représentant un ou plusieurs éléments choisis parmi Ca, Li, Mg, Ge, Si, Zn avec avec
Y représentant les impuretés d'élaboration inévitables telles que 0, N, C, H, He, Ga, etc. dont la teneur globale ne dépasse pas 3 atomes %, en particulier pour les éléments les plus légers, mais qui sont tenues de préférence en dessous de 1 at.%.

La teneur en éléments d'addition est limitée supérieurement en raison de considérations métallurgiques (température de fusion, viscosité, tension superficielle, oxydabilité, etc.), mais aussi économiques (prix, disponibilité). Le Mo et le W sont limités à 15 % car ils augmentent notablement la densité et le point de fusion de l'alliage.

Des alliages essentiellement amorphes ou microcristallins ont été obtenus avec des alliages contenant entre 6 et 25 % at. de Cu avec une valeur de 15 ≤ b ≤ 40 at.%, les impuretés étant maintenues inférieures à 1 at.%.

Des compositions préférentielles comprennent individuellement, ou en combinaison, de 0,5 à 5 at.% Mo, 0,5 à 9 at.% Si, 5 à 25 at.% V et 7 à 25 at.% Ni.
Les figures et exemples illustrent l'invention.
La figure 1 montre le diagramme des rayons X d'un alliage Al₈₀Cu₁₀Ni₈Mo₂, obtenu à l'aide de radiation monomochromatique du Co (λ = 0,178 89 nm). La figure la représente le diagramme de l'alliage amorphe, la figure 1b étant une partie agrandie du diagramme de la figure 1a.
La figure 1c représente le diagramme de diffraction de l'alliage cristallisé correspondant.
La figure 2 représente l'évolution de la dureté de cet alliage amorphe conforme à l'invention en fonction du temps, lors d'un maintien à 150 °C.

### Exemple 1

Divers alliages ont été coulés sous hélium à 30 KPa (0,3 bar) à partir d'un bain liquide, maintenu dans un creuset en quartz, sur l'extérieur d'un tambour en acier doux de 25 cm de diamètre, tournant à 3 000 t/mn (V ≃ 40 m/sec) de manière à obtenir un ruban de 2 mm x 20 µm environ de section transversale.

Les résultats de micro-dureté et/ou d'examen aux rayons X obtenus sur ceux-ci sont reportés au tableau I ci-après.

### Exemple 2

L'alliage Al₈₀Cu₁₀Ni₈Mo₂ obtenu ci-dessus et qui présente une température de cristallisation Tc = 156 °C et une masse volumique de 3,7 g/cm³, un rapport de la résistance électrique à l'état amorphe par rapport à la résistance à l'état cristallisé à 300 °K de 7, a été soumis à un maintien à 150 °C ; la figure 2 donne l'évolution de la micro-dureté Vickers sous 10 g, lors de cet essai : celle-ci atteint 500 HV env. au bout de 10 h.

### Exemple 3

L'alliage Al₇₂Cu₁₅V₁₀Mo₁Si₂ préparé comme dans l'exemple 1 présente une température de cristallisation de 360 °C et une masse volumique de 3,6 g/cm³. Sa micro-dureté atteint 750 HV après maintien de 1/2 h à 400 °C et 840 HV après maintien de 1/2 h à 450 °C.

Les duretés très élevées sont favorables à l'obtention de poudres d'une très grande homogénéité chimique, par broyage.

Les alliages suivant l'invention peuvent être obtenus suivant des techniques connues sous forme de fils, bandes, rubans, feuilles ou poudres à l'état amorphe et/ou à l'état micro-cristallisé. Ils peuvent être utilisés soit directement, soit comme éléments de renforcement d'autres matériaux ou encore ils peuvent également être utilisés pour l'obtention de revêtements superficiels améliorant par exemple la résistance à la corrosion ou à l'usure.
(v. tableau 1 p.4)

## Revendications

1. Alliage à base d'AI, essentiellement amorphe, c'est-à-dire contenant au moins 80 % en volume de constituants amorphes, caractérisé en ce qu'il est représenté par la formule dans laquelle 0 ≤c≤15 at % avec c + d > 0
M représentant un ou plusieurs métaux choisis parmi Mn, Ni, Cu, Zr, Cr, Ti, V, Fe, Co
M' représentant le Mo et/ou le W
X représentant un ou plusieurs éléments choisis parmi Ca, Li, Mg, Ge, Si, Zn
Y représentant les impuretés d'élaboration inévitables.

2. Alliage essentiellement amorphe selon la revendication 1 caractérisé en ce que :

3. Alliage essentiellement amorphe selon la revendication 2, caractérisé en ce que la teneur en Mo est comprise entre 0,5 et 5 at.%.

4. Alliage essentiellement amorphe selon la revendication 2 ou 3, caractérisé en ce que la teneur en Si est comprise entre 0,5 et 9 at.%.

5. Alliage essentiellement amorphe selon l'une des revendications 2 à 4, caractérisé en ce que la teneur en V est comprise entre 5 et 25 at.%.

6. Alliage essentiellement amorphe selon l'une des revendications 2 à 4, caractérisé en ce que la teneur en Ni est comprise entre 7 et 25 at.%.

7. Procédé d'obtention d'un alliage microcristallisé c'est-à-dire dans lequel 20 % en volume ou plus est à l'état cristallisé et dont la grosseur de grain est inférieure à 1 000 nm, et de préférence 100 nm, à partir d'un alliage amorphe de composition conforme à l'une des revendications 1 à 6 caractérisé en ce que l'on porte l'alliage à une température voisine de, ou supérieure à sa température de cristallisation commençante Tc, déterminée par analyse enthalpique différentielle à la vitesse de 10 °C/min.

## Claims

1. An AI-base alloy which is essentially amorphous, that is to say which contains at least 80 _{%} by volume of amorphous constituents, characterised in that it is represented by the formula :
AlₐM_{b}M'_{c}X_{c}X_{d}Yₑ
wherein :
0≤ c≤ 15 at % with c + d > 0
M representing one or more metals selected from Mn, Ni, Cu, Zr, Cr, Ti, V, Fe and Co,
M' representing Mo and/or W,
X representing one or more elements selected from Ca, Li, Mg, Ge, Si and Zn, and
Y representing the inevitable manufacturing impurities.

2. Essentially amorphous alloy according to claim 1 characterised in that

3. Essentially amorphous alloy according to claim 2 characterised in that the amount of Mo is between 0.5 and 5 at.%.

4. Essentially amorphous alloy according to claim 2 or claim 3 characterised in that the amount of Si is between 0.5 and 9 at.%.

5. Essentially amorphous alloy according to one of claims 2 to 4 characterised in that the amount of V is between 5 and 25 at.%.

6. Essentially amorphous alloy according to one of claims 2 to 4 characterised in that the amount of Ni is between 7 and 25 at.%.

7. A process for the production of a microcrystallised alloy, that is to say an alloy in which 20 % by volume or more is in the crystallised state and in which the grain size is less than 1 000 nm and preferably 100 nm, from an amorphous alloy of a composition according to one of claims 1 to 6, characterised in that the alloy is brought to a temperature which is close to or higher than its initial crystallisation temperature Tc as determined by differential enthalpic analysis at a rate of 10°C/min.

## Patentansprüche

1. Aluminiumbasislegierung, die im wesentlichen amorph ist, d. h. wenigstens 80 Vol. % an amorphen Bestandteilen enthält, dadurch gekennzeichnet, daß sie durch die Formel dargestellt wird, in der wobei
M ein oder mehrere unter Mn, Ni, Cu, Zr, Cr, Ti, V, Fe, Co gewählte Metalle bedeutet.
M' Mo und/oder W bedeutet,
X ein oder mehrere unter Ca, Li, Mg, Ge, Si, Zn gewählte Elemente bedeutet und
Y die unvermeidlichen Herstellungsverunreinigungen bedeutet.
2. Im wesentlichen amorphe Legierung nach Anspruch 1, dadurch gekennzeichnet, daß

3. Im wesentlichen amorphe Legierung nach Anspruch 2, dadurch gekennzeichnet, daß der Mo-Gehalt im Bereich von 0,5 bis 5 At.% liegt.

4. Im wesentlichen amorphe Legierung nach Anspruch 2 oder 3, dadurch gekennzeichnet, daß der Si-Gehalt im Bereich von 0,5 bis 9 At.% liegt.

5. Im wesentlichen amorphe Legierung nach einem der Ansprüche 2 bis 4, dadurch gekennzeichnet, daß der V-Gehalt im Bereich von 5 bis 25 At.% liegt.

6. Im wesentlichen amorphe Legierung nach einem der Ansprüche 2 bis 4, dadurch gekennzeichnet, daß der Ni-Gehalt im Bereich von 7 bis 25 At.% liegt.

7. Verfahren zum Herstelen einer mikrokristallinen Legierung, d. h. in der 20 Vol.% oder mehr im kristallisierten Zustand sind und deren Korngröße unter 1000 nm und vorzugsweise 100 nm ist, aus einer amorphen Legierung einer einem der Ansprüche 1 bis 6 entsprechenden Zusammensetzung, dadurch gekennzeichnet, daß man die Legierung auf eine Temperatur nahe oder über ihrer Kristallisationsbeginntemperatur Tc bringt, die durch Differentialenthalpie-Analyse mit der Geschwindigkeit von 10 °C/min bestimmt wird.
